# EUROPÄISCHE PATENTSCHRIFT

(11) **EP 2 841 539 B1**
(45) Veröffentlichungstag und Bekanntmachung des Hinweises auf die Patenterteilung: **25.10.2017**
(21) Anmeldenummer: 13726667.2
(22) Anmeldetag: 26.04.2013
(51) Int. Cl.: C10M 105/38

(54) **VERWENDUNG VON MISCHESTERN ALS DIELEKTRISCHE ISOLIERFLÜSSIGKEIT**
USE OF MIXED ESTER AS DIELECTRICAL ISOLATION FLUID
UTILISATION D'ESTER MIXTE COMME LIQUIDE D'ISOLATION DIÉLECTRIQUE

(30) Priorität: 26.04.2012 DE 102012103701
(43) Veröffentlichungstag der Anmeldung: 04.03.2015
(73) Patentinhaber: Fuchs Petrolub SE, 68169 Mannheim (DE)
(72) Erfinder: METZGER, Jürgen, O., 29129 Oldenburg (DE); LUTHER, Rolf, 67346 Speyer (DE); ROBBEN, Angela, 68305 Mannheim (DE); KRAFT, Gunther, 69469 Weinheim (DE)
(74) Vertreter: Müller Schupfner & Partner Patent- und Rechtsanwaltspartnerschaft mbB
(86) Internationale Anmeldenummer: PCT/DE2013/000222
(87) Internationale Veröffentlichungsnummer: WO 2013/159761

(56) Entgegenhaltungen:
- EP-A1- 1 958 931
- WO-A1-2005/118756
- WO-A1-2006/074553
- GB-A- 1 602 092

## Beschreibung

### Gebiet der Erfindung

Die vorliegende Erfindung betrifft die Verwendung von Zusammensetzungen enthaltend oder bestehend aus Mischestern mehrwertiger Alkohole, die mit Fettsäuren, teilweise ungesättigt, aus Pflanzenölen verestert sind als dielektrische Isolierflüssigkeit in Aggregaten der elektrischen Energietechnik, wie Transformatoren.

### Stand der Technik

Zu einer sicheren Arbeitsweise von Transformatoren sind eine ausreichende elektrische Isolierung sowie Abführung der Wärme, die bei der Transformation von elektrischen Spannungen frei wird, notwendig. Es ist bekannt, dass bestimmte Flüssigkeiten isolierende und wärmeabführende Eigenschaften besitzen. Konventionell werden Mineralöle oder Silikone verwendet. Diese besitzen jedoch eine sehr schlechte biologische Abbaubarkeit und stellen damit im Falle von Leckagen, Undichtigkeiten oder sonstigem Austritt aus dem Transformator eine Gefahr für Mensch und Umwelt dar. Erstere besitzen darüber hinaus einen sehr niedrigen Flammpunkt von kleiner 150°C, d.h. ein hohes Brandgefahrenpotential.

Es sind daher biologisch gut abbaubare Pflanzenöle für die Verwendung als Isolierflüssigkeit in Transformatoren vorgeschlagen worden. Es ist naheliegend, Pflanzenöle als Isolierflüssigkeit einzusetzen, da diese biologisch leicht und vollständig abbaubar und i.d.R. nicht wassergefährdend (gemäß deutscher "Verwaltungsvorschrift wassergefährdende Stoffe" - VwVwS) sind sowie einen Flamm- und Brennpunkt von größer 300°C (gemäß Verfahren nach Pensky-Martens) besitzen, dies alles bei günstigen Rohstoffkosten. Darüber hinaus besitzen diese eine höhere Wasseraufnahmefähigkeit im Vergleich zu Mineralöl, wodurch der Abbau der Cellulose des Transformerboards verlangsamt und die Lebensdauer des Transformators erhöht wird.

Pflanzenöle wurden bereits seit etwa Ende des 19. Jahrhunderts als Isolieröle eingesetzt. Von ihrer Verwendung kam man jedoch bald wieder ab, da sie beim Einsatz in Transformatoren unter Luftzutritt relativ schnell durch Oxidation verharzten. Durch den Einsatz von hermetisch geschlossenen Transformatoren, die den Zutritt von Luft weitgehend ausschließen, hat sich in den letzten Jahren das Anforderungsprofil geändert.

Die Oxidationsempfindlichkeit ist weiter von Bedeutung, aber nicht in dem Ausmaß wie in den alten Transformatoren, und ist in hermetisch geschlossenen Transformatoren beherrschbar. Andererseits ist weltweit das Umweltbewusstsein beträchtlich gestiegen. Dementsprechend wurden vielfach Pflanzenöle wie Ricinusöl, Sonnenblumenöl, Rapsöl, Sojaöl, u.a. als Transformatorflüssigkeit vorgeschlagen, vergleiche hierzu die WO 97/22977 A1 und US 6,340,658 B1.

Neben der Oxidationsstabilität traten andere notwendige Eigenschaften einer Transformatorflüssigkeit mehr und mehr in den Vordergrund, dazu zählen ein hoher Flamm- und Brennpunkt, eine niedrige Viskosität (für bessere Wärmekonvektion), insbesondere auch ein niedriger Pourpoint, niedrige Säurezahl, gute dielektrische Stabilität und geringe Schlammbildung im Stabilitätstest gemäß DIN EN 61099 "Spezifikationen für unbenutzte synthetische organische Ester für Stromzwecke" (siehe Tabelle 1). Darüber hinaus sind gute Korrosionseigenschaften und Dichtungsverträglichkeit unerlässlich. Leider erfüllen natürliche Pflanzenöle diese notwendigen bzw. erwünschten Eigenschaften nicht alle gleichzeitig, insbesondere in Bezug auf Viskosität und Kälteeigenschaften sowie Oxidationsstabilität zeigen sie Schwächen in einer oder mehreren der Eigenschaften. Die Oxidationsstabilität wird im Allgemeinen durch Zusatz von Antioxidantien auf ein Mindestmaß erhöht. Dagegen können vor allem die Kälteeigenschaften durch Additive nur geringfügig verbessert werden. Die Absenkung der Viskosität durch einfaches Mischen von Pflanzenölen mit Anteilen anderer, deutlich dünnerer Grundöle verbietet sich aufgrund der Anforderungen an hohe Flamm- und Brennpunkte.

Die GB 1602092 offenbart den Einsatz von Trimethylolpropanestern von linearen gesättigten Fettsäuren mit 7 bis 10 C-Atomen und deren Nutzung als dielektrische Isolierflüssigkeit für Transformatoren. Aus den Beispielen sind Trimethylolpropanester mit einer Viskosität von 25 bzw. 30 mm²/s jeweils bei 30°C und einem Brennpunkt von 277°C bzw. 293°C bekannt. Einen ähnlichen Offenbarungsgehalt hat die WO 2005/118756 A1. Diese offenbart jedoch breiter lineare- oder verzweige Carbonsäuren mit 6 bis 12 C-Atomen. Verzweigte Carbonsäuren sind allerdings keine natürlichen Fettsäuren.

Die WO 2006/074553 A1 offenbart Mischungen von TMP-Trioleat und TMP-Tricaprylate. Diese Mischungen sind Mischungen einheitlicher Ester (Estermischungen). Die vorliegenden Erfinder haben gefunden, dass Estermischungen Nachteile gegenüber Mischestern haben, z.B. im Hinblick auf den Flammpunkt. Mischester sind Ester, die bereits auf der Stufe der Säuregruppen Mischungen darstellen und z.B. durch Umsetzung von Fettsäuregemischen mit Polyolen erhältlich sind.

### Zusammenfassung der Erfindung

Die vorliegende Erfindung ist durch den Gegenstand des unabhängigen Verwendungsanspruchs bezeichnet. Bevorzugte Ausführungsformen sind Gegenstand der Unteransprüche oder nachfolgend beschrieben.

Die vorliegende Erfindung betrifft die Verwendung von Zusammensetzungen enthaltend oder bestehend aus Estern in Form von Mischestern, mit R, R¹ und R² bzw. R, R¹ bis R⁴ unabhängig voneinander und nebeneinander:
- R: gleich Methyl, Ethyl, Propyl und/oder Isopropyl,
- R¹: = zumindest 30%, vorzugsweise zumindest 50%, lineare gesättigte Säuregruppen mit 6 bis 12 C-Atomen, vorzugsweise mit 8 bis 10 C-Atomen, und
- R²: = zumindest 30%, vorzugsweise zumindest 20%, Säuregruppen mit 14 bis 22 C-Atomen, vorzugsweise 18 C-Atomen, aufweisend eine oder mehrere Doppelbindungen, vorzugsweise mit cis-konfigurierter/n Doppelbindung(en),
fakultativ gekennzeichnet weiter wie folgt:
- R³: 0 bis maximal 20%, vorzugsweise 1 bis maximal 10%, lineare gesättigte Säuregruppen mit 14 bis 22 C-Atomen.
- R⁴: 0 bis maximal 20%, vorzugsweise maximal 10%, andere Säuregruppen abgesehen von R¹, R² und ggf. R³

Der Ester setzt sich aus den Säuregruppen R¹ bis R⁴ und der Alkoholgruppe zusammen.

Die obigen Prozentzahlen beziehen sich auf die relative Anzahl der Säuregruppen R¹ , R²,und so weiter, soweit diese an den/die mehrwertigen Alkohol(e) der allgemeinen Formel gebundenen sind, wobei es sich um
einen Mischester handelt, in dem die Säuregruppen R¹ und R² oder R¹ bis R⁴ eines Alkohol-Restes in beliebiger Verteilung vorliegen. Die Prozentzahlen ergänzen sich in der Summe zu 100.

Die Fettsäuren gemäß Säuregruppe R¹ bzw. R² und R³ sind vorzugsweise aus natürlichen Fetten als Gemisch zugänglich, etwa aus natürlichen Quellen wie Sonnenblumenöl oder Rapsöl, bevorzugt deren hochölsäurereichen Varianten.

Die Säuregruppen R² sind aus Fettsäuren mit einer Kettenlänge von 6 bis 12 C-Atomen, insbesondere 8 oder 10 C-Atomen, zugänglich, z.B. als Destillationsschnitte von Pflanzenölen wie z.B. Kokosöl, Palmkernöl u.a..

### Detaillierte Darstellung der Erfindung

Überraschend wurde gefunden, dass oben bezeichnete Mischester die Anforderungen der DIN EN 61099 (siehe Tabelle 1) erfüllen und übertreffen, d.h. insbesondere gleichzeitig eine niedrige Viskosität, einen niedrigen Pourpoint (DIN ISO 3016), einen hohen Flammpunkt nach Pensky-Martens - (DIN ES ISO 2719, > 250°C) und einen hohen Brennpunkt (DIN EN ISO 2592) sowie hohe Oxidationsstabilität aufweisen. Darüber hinaus zeigen sie eine gute biologische Abbaubarkeit. Weiterhin ist die erfindungsgemäße dielektrische Isolierflüssigkeit, insbesondere weitgehend, auf Basis von nachwachsenden Rohstoffen hergestellt, wie z.B. zu über 80 Gew.-% (bezogen auf die zur Synthese eingesetzten Edukte).

Überraschenderweise konnte gefunden werden, dass Ester mehrwertiger Alkohole wie insbesondere Trimethylolpropan (R = Ethyl) gemeinsam mit zwei oder mehr unterschiedlichen Fettsäuren, die oben beschriebenen Anforderungen hervorragend erfüllen. Ein erster Gegenstand der vorliegenden Erfindung betrifft daher die Verwendung von Zusammensetzungen enthaltend oder bestehend aus obigen Estern von mehrwertigen Alkoholen gemäß Formel V mit drei Hydroxygruppen, wie Trimethylolpropanester, mit
a) linearen Säuregruppen mit 6 bis 12 C-Atomen und
b) Fettsäuren aufweisend 14 bis 22 C-Atome, vorzugsweise überwiegend 18 C-Atome, und eine oder mehrere Doppelbindungen, vorzugsweise cis-konfiguriert, gemäß obiger Definition, in Aggregaten der elektrischen Energietechnik als dielektrische Isolierflüssigkeit, z.B. in Transformatoren bzw. als Transformatorenöl.

Der Säurerest b) ist aus natürlichen Pflanzenölen wie Sonnenblumenöl, Rapsöl u.a., bevorzugt deren hochölsäurereichen Varianten zugänglich. Insbesondere ein hoher Anteil von b) an Ölsäure garantiert gute Kälteeigenschaften bei gleichzeitig großer Alterungsstabilität.

Die Fettsäurereste a) mit einer Kettenlänge von 6 bis 12 C-Atomen, insbesondere 8 oder 10 C-Atomen, sind entweder ebenfalls aus Pflanzenölen wie z.B. Kokosöl (z.B. als Destillationsschnitt) oder auch ganz oder teilweise aus synthetischen Quellen zugänglich. Die Reste R² sind linear und weisen bevorzugt 8 und/oder 10 C-Atome auf.

Bevorzugt ist eine Verteilung der Reste R¹ und R² solcherart, dass der Flammpunkt bzw. der Brennpunkt oberhalb, vorzugsweise möglichst weit oberhalb von 250°C liegt, und die Viskosität einen Wert von <= bzw. < 35 mm²/s bei 40°C und der Pourpoint einen Wert < -45°C aufweist. Die niedrige Viskosität und insbesondere der niedrige Pourpoint lassen sich erreichen durch ausgewählte Säurekomponenten im Ester.

Für einen Mischester 1 aus Trimethylolpropan (TMP) mit R² = Ölsäure-Rest mit 18 C-Atomen (Reinheit größer 95 Gew.%) und mit mehr als 80 Gew.% von R² aufweisend cis-konfigurierte Doppelbindung und einem Rest R¹ mit 8 und/oder 10 C-Atomen sind folgende Mischester 1 zugänglich:

**Tabelle 1**

| Eigenschaften verschiedener Mischester 1 | | | | |
|---|---|---|---|---|
| Ester 1 : [R¹]:[R²] | 1:1 | 2 : 1 | 3 : 1 | DIN EN 6199 |
| Aussehen | klar | klar | klar | klar |
| Farbe | 1,0 | 1,0 | 1,0 | |
| Dichte 0°C [g/ml] | 0,929 | 0,930 | 0,933 | <1 |
| Brechzahl [-] | 1,466 | 1,462 | 1,461 | +/- 0,01 |
| Viskosität -20°C [mm²/s]* | 993 | 860 | 767 | <3000 |
| Viskosität 40°C [mm²/s]** | 35,0 | 30,8 | 28,4 | <35 |
| Pourpoint [°C] | -50 | -55 | -60 | <-45 |
| Flammpunkt, PM [°C] | >250 | >250 | >250 | >250 |

| | | | | |
|---|---|---|---|---|
| * berechnet ** kinematische Viskosität | | | | |

**Tabelle 2**

| Physikalische Eigenschaften der Ester 2 (TMP plus Ölsäure) und Ester 3 (TMP plus n-C8/C10 Säure) und Eigenschaften der Estermischungen von Ester 2 und Ester 3 (nicht erfindungsgemäß) | | | | | | |
|---|---|---|---|---|---|---|
| Ester 2 : Ester 3 | Ester 2 | Ester 3 | 1:1 | 1:2 | 1:3 | DIN EN 6199 |
| Aussehen | klar | klar | klar | klar | klar | klar |
| Dichte [g/cm³] 20°C | 0,92 | 0,945 | 0,929 | 0,933 | 0,936 | |
| Viskosität -20°C [mm²/s]* | 1400 | 1000 | 993 | 860 | 767 | <3000 |
| Viskosität 40°C [mm²/s]** | 48 | 20 | 34,0 | 29,7 | 27,5 | <35 |
| Pourpoint [°C] | <-60 | -51 | -58 | -58 | -60 | <-45 |
| Flammpunkt PM [°C] | >250 | 230 | >250 | 250 | 230 | >250 |
| Flammpunkt CoC [°C] | 300 | 250 | 288 | 276 | 278 | - |

| | | | | | | |
|---|---|---|---|---|---|---|
| * berechnet ** kinematische Viskosität | | | | | | |

Es ist von Bedeutung, dass durch unterschiedliche Verhältnisse von [R¹]:[R²] gemäß Tabelle 1 Viskosität und Pourpoint sowie Flammpunkt eingestellt werden können. Es ist weiterhin von Bedeutung, dass die Viskosität der erfindungsgemäß eingesetzten Mischester deutlich niedriger ist, als diejenige des reinen Trimethylolpropanesters 2 (TMP plus R² = Ölsäure-Rest), und der Pourpoint niedriger ist als derjenige des Trimethylolpropanesters 3, der bereits als Isolierflüssigkeit vorgeschlagen wurde. Damit geht der erfindungsgemäß eingesetzte Mischester leistungsmäßig über den Ester 3 hinaus (vergleiche Tabelle 1 und Tabelle 2).

Es ist also festzuhalten, dass jeder der "sortenreinen" Ester 2 und 3 für sich die Anforderungen an die Zielgrößen Viskosität, Kälteverhalten und Flammpunkt nicht in ihrer Gesamtheit erfüllt, wohl aber spezielle "intramolekulare" (Tabelle 1) Mischungen.

Die erfindungsgemäßen Mischester zeigen also Vorteile gegenüber dem Stand der Technik und stellen einen Fortschritt in Richtung der gewünschten Eigenschaften eines Transformatorenöls dar.

Die Klasse von gemischten Trimethylolpropantriestern erfüllt DIN EN 61099 und wurde gemäß "Verwaltungsvorschrift wassergefährdende Stoffe (VwVwS)" von der Kommission zur Bewertung wassergefährdender Stoffe (KBwS) als nicht wassergefährdend (NWG) klassifiziert.

Ihre natürliche Abbaubarkeit liegt mit deutlich mehr als 60% nach 28 Tagen im Bereich der "leichten biologischen Abbaubarkeit" (*readily biodegradable*) gemäß Endabbaubarkeitstests OECD 301. Die erfindungsgemäßen Zusammensetzungen zeigen gute thermische Eigenschaften und hervorragende dielektrische Eigenschaften.

Um die Eigenschaften der Isolierflüssigkeit noch zu verbessern, ist es möglich und bevorzugt, Antioxidantien und/oder Metalldesaktivatoren und/oder Pourpointerniedriger einzusetzen.

In der weiteren Ausführungsform enthält die erfindungsgemäße Zusammensetzung zusätzlich
- zwischen 0,01 und 3% Gew.%, insbesondere 0,1 und 2,5 % Gew.%, besonders bevorzugt 1,0 und 2,0% Gew.% zumindest eines Antioxidans und/oder
- 0,01 und 1,0 Gew. %, vorzugsweise 0,02 und 0,08 Gew.%, zumindest eines Metalldesaktivators und/oder
- 0,1 bis 5 Gew. %, insbesondere 0,1 und 3 Gew.% und besonders bevorzugt 1,5 bis 2,5 Gew.%, zumindest eines Pourpointerniedrigers und / oder
- 0,01 bis 2 Gew. % insbesondere 0,01 und 0,5 Gew.% und besonders bevorzugt 0,01 Gew.% bis 0,08 Gew.% zumindest eines Entschäumers
jeweils bezogen auf das Gewicht des Esters.

Die Antioxidantien sind dabei bevorzugt ausgewählt aus den folgenden Substanzen und Mischungen der aufgeführten Substanzen:
- aus der Gruppe der phenolischen Antioxidantien, wie z.B. alkylierte Monophenole (z.B. 2,6-Di-Tert-Butyl-4-Methylphenol, 2,6-Di-Tert-Butyl-Phenol, 2-Tert-Butyl-4,6-Dimethylphenol und/oder 2,6-Di-Tert-Butyl-4-Ethylphenol) und/oder alkylierte Hydrochinone (z.B. 2,5-Di-Tert-Butyl-Hydrochinonund/oder 2,6-Di-Tert-Butyl-4-Methoxyphenol) und/oder hydroxylierte Thiodiphenylether (z.B. 2,2'-Thio-Bis (4-Octylphenol) und/oder Alkyliden-Bisphenole (z.B. 2,2'-Methylen-Bis-(6-Tert-Butyl-4-Methylphenol) und/oder Benzylverbindungen (z. B. 1,3,5-Tri-(3,5-Di-Tert-Butyl-4-Hydroxybenzyl)-2,4,6,-Tri-Methylbenzol) und/oder Acylaminophenole (z.B. N-(3,5-Di-Tert-Butyl-4-Hydroxyphenol)-Carbaminsäure-Octylester) ®
- aus der Gruppe der aminischen Antioxidantien: Di-Phenylamin, octylisiertesDi-Phenylamin und/oder N-Phenyl-1-Naphtylamin ® Tocopherole und Gallate.

Die Metalldesaktivatoren sind bevorzugt ausgewählt aus den folgenden Substanzen und Mischungen der aufgeführten Substanzen: Benztriazole und deren Derivate, Salicylaminoguanidin, Toluoltriazole und deren Derivate, 2-Mercaptobenzthiazol, 2-Mercaptobenztriazol und/oder Salicyliden-Propylendiamin und deren Derivate.

Bei den Pourpointerniedrigern handelt es sich bevorzugt um organische Verbindungen wie Diethylhexyladipate, Methacrylatpolymere, Polyvinylacetate und deren Derivate oder/und Mischungen der aufgeführten Substanzen.

Bei den Antischaumzusätzen handelt es sich bevorzugt um Verbindungen wie Polyethylenglykolether, Aminoalkohole, und/oder auf Estern basierende Zusätze.

Gegenstand der Erfindung ist die Verwendung der erfindungsgemäßen Zusammensetzungen enthaltend die Ester der allgemeinen Formel I gemäß vorstehender Definition(en) als dielektrische Isolierflüssigkeit in Aggregaten der elektrischen Energietechnik, wie Transformatoren.

Bei den Transformatoren handelt es sich um Leistungstransformatoren, Verteilertransformatoren, Masttransformatoren, Laststufenschalter oder Umschalter.

Die Erfindung ist durch nachfolgende Versuchsbeispiele erläutert ohne auf diese beschränkt zu sein.

### Versuchsbeispiele

### Versuchsbeispiel 1 (Mischester, sauer katalysierte Veresterung von Trimethylolpropan mit dem Fettsäuregemisch)

1,03 mol Fettsäuregemisch (0,26 mol Ölsäure, 0,46 mol Caprylsäure und 0,31 mol Caprinsäure), 5g p-Toluolsulfonsäure und 0,33 mol (40,7 g) Trimethylolpropan wurden mit 150 ml o-Xylol am Wasserabscheider solange am Rückfluss gekocht (3 h, 145°C) bis kein Wasser mehr abgeschieden wurde. Danach wurde der Ansatz im Scheidetrichter mit entionisiertem Wasser bis zur Neutralität der wässrigen Phase gewaschen. Das o-Xylol wurde mittels Rotationsverdampfer abgetrennt. Reste des Lösungsmittels und der Fettsäuren wurden durch Kurzwegdestillation bei 168 °C und 2x10⁻² mbar entfernt. Die Ausbeute betrug 80%.

### Versuchsbeispiel 2 (Mischester, alkalische Umesterung von TMP-trioleylester und C8/C10-TMP-triester)

300 g getrocknetes Gemisch aus Trimethylolpropantrioleylester und C8/C10-Trimethylolpropantriester im Verhältnis 1:2 wurde unter sauerstoffreiem Stickstoff mehrfach sekuriert und nach der Erwärmung auf 60°C wurden 2 g Natriummethoxid zugegeben. Nach einer Reaktionszeit von 2 Stunden wurde der Ansatz in 500 ml tert-Butylmethylether aufgenommen.

Nach der Zugabe von verdünnter HCl zur Neutralisation des Natriummethoxids wurde der Ansatz mit entionisiertem Wasser bis zur Neutralität der wässrigen Phase gewaschen.

Der tert-Butylmethylether wurde mittels Rotationsverdampfer abgetrennt. Reste des Lösungsmittels und freier Fettsäuren wurden durch Kurzwegdestillation bei 168 °C und 2*10-2 mbar entfernt. Die Ausbeute betrug 87%.

## Patentansprüche

1. Verwendung einer Zusammensetzung als dielektrische Isolierflüssigkeit in Aggregaten der elektrischen Energietechnik, wobei die Zusammensetzung enthält oder besteht aus Estern der allgemeinen Formel I, mit
R = Methyl, Ethyl, Propyl und/oder Isopropyl, und
R¹ = zumindest 30% lineare gesättigte Säuregruppen mit 8 bis 10 C-Atomen,
R² = zumindest 20% Säuregruppen mit 14 bis 22 C-Atomen aufweisend eine oder mehrere Doppelbindungen, wobei die Reste R² zu mehr als 90% 18 C Atome und eine Doppelbindung aufweisen und ggf.
R³ = 0 bis maximal 20% lineare gesättigte Säuregruppen mit 14 bis 22 C-Atomen, und ggf.
R⁴ = 0 bis maximal 20%, andere Säuregruppen abgesehen von R¹, R² und ggf. R³, wobei
die Reste R¹ und R² in einem Zahlenverhältnis stehen von R¹ zu R² von 1 zu 1 bis 5 zu 1 und wobei die Ester Mischester sind.

2. Verwendung nach Anspruch 1, wobei die Zusammensetzung gleichzeitig eine Viskosität von < 35 mm²/s bei 40°C, einen Pourpoint von unter -50°C und einen Flammpunkt von größer 250°C und zusätzlich insbesondere einen Brennpunkt von größer 250°C aufweist, wobei der Pourpoint gemäß DIN ISO 3016, der Flammpunkt gemäß DIN ISO 2719 und der Brennpunkt gemäß DIN ISO 2592 gemessen wurde.

3. Verwendung nach zumindest einem der vorhergehenden Ansprüche, wobei die Reste R² zu mehr als 95% 18 C Atome und eine Doppelbindung aufweisen.

4. Verwendung nach zumindest einem der vorhergehenden Ansprüche, wobei die Reste R² zu mehr als 80% zumindest eine *cis*-konfigurierte Doppelbindung aufweisen.

5. Verwendung gemäß Anspruch 2, wobei die Zusammensetzung zusätzlich einen Brennpunkt von größer 250°C gemäß DIN ISO 2592 aufweist.

6. Verwendung nach zumindest einem der vorhergehenden Ansprüche, wobei die Zusammensetzung weiter enthält eines oder mehrere Mitglieder der folgenden Gruppe:
• zwischen 0,01 und 3% Gew.% zumindest eines Antioxidans,
• zwischen 0,01 und 1,0 Gew. % zumindest eines Metalldesaktivators,
• 0,1 bis 5 Gew. % zumindest eines Pourpointerniedrigers,
• 0,01 bis 2 Gew. % zumindest eines Entschäumers,
bezogen jeweils auf den/die Ester.

7. Verwendung nach Anspruch 6, wobei das Antioxidans / die Antioxidantien ausgewählt sind aus einem oder mehreren Mitgliedern der Gruppe umfassend phenolische Antioxidantien, aminische Antioxidantien, Tocopherole und Gallate.

8. Verwendung nach Anspruch 6, wobei der/die Metalldesaktivator(en) ausgewählt sind aus einem oder mehreren Mitgliedern der Gruppe umfassend Benztriazole und deren Derivate, Salicylaminoguanidin, Toluoltriazole und deren Derivate, 2-Mercaptobenzthiazol, 2-Mercaptobenztriazol und Salicyliden-Propylendiamin und deren Derivate.

9. Verwendung nach Anspruch 6, wobei der / die Pourpointerniedriger ausgewählt sind aus einem oder mehreren Mitgliedern der Gruppe umfassend Diethylhexyladipate, Methacrylatpolymere, Polyvinylacetate und jeweils deren Derivate.

10. Verwendung nach Anspruch 6, wobei der / die Antischaumzusa(ä)tz(e) ausgewählt sind aus einem oder mehreren Mitgliedern der Gruppe umfassend Polyalkylenglykolether, Aminoalkohole und auf Estern basierende Zusätze.

11. Verwendung nach zumindest einem der vorhergehenden Ansprüche, wobei die Zusammensetzung zu größer 70 Gew.%, vorzugsweise zu größer 85 Gew.%, insbesondere zu größer 95 Gew.%, und besonders bevorzugt zu größer 98 Gew.% ausschließlich aus Estern gemäß einem der Ansprüche 1 bis 5 besteht.

12. Verwendung nach zumindest einem der vorhergehenden Ansprüche, wobei
R² = für zumindest 30% Säuregruppen mit 14 bis 22 C-Atomen aufweisend eine oder mehrere Doppelbindungen steht und wobei die Reste R² zu mehr als 90%, 18 C Atome und eine Doppelbindung aufweisen.

13. Verwendung nach zumindest einem der vorhergehenden Ansprüche, wobei die Reste R¹ und R² in einem Zahlenverhältnis stehen von R¹ zu R² von 1 zu 1 bis 2 zu 1.

14. Verwendung nach zumindest einem der vorhergehenden Ansprüche mit unabhängig voneinander
R = Ethyl,
R¹ = zumindest 50% lineare gesättigte Säuregruppen mit 8 bis 10 C-Atomen,
R² = zumindest 20% Säuregruppen mit 14 bis 22 C-Atomen aufweisend eine oder mehrere Doppelbindungen, wobei die Reste R² zu mehr als 90%, 18 C Atome und eine Doppelbindung aufweisen, und
R³ 1 bis maximal 10%, lineare gesättigte Säuregruppen mit 14 bis 22 C-Atomen, und ggf.
R⁴ 0 bis maximal 10%, andere Säuregruppen abgesehen von R¹, R² und ggf. R³.

15. Verwendung nach Anspruch 1, wobei es sich bei den Aggregaten um Leistungstransformatoren, Verteilertransformatoren, Masttransformatoren, Strom- und Spannungswandler sowie Laststufenschalter oder Umschalter handelt.

## Claims

1. Use of a composition as a dielectric insulation fluid in electrical power engineering units, wherein the composition comprises or consists of esters of general formula I, with
R = methyl, ethyl, propyl, and/or isopropyl, and
R¹ = at least 30% linear saturated acid groups with 8 to 10 C atoms,
R² = at least 20% acid groups with 14 to 22 C atoms comprising one or more double bonds, wherein more than 90% of the residues R² comprise 18 C atoms and one double bond and optionally
R³ = 0 to at most 20% linear saturated acid groups with 14 to 22 C atoms, and optionally
R⁴ = 0 to at most 20% other acid groups apart from R¹, R² and optionally R³, wherein
the residues R¹ and R² are at a numerical ratio of R¹ to R² from 1:1 to 5:1, and wherein the esters are mixed esters.

2. Use according to claim 1, wherein the composition at the same time comprises a viscosity of < 35 mm²/s at 40 °C, a pour point of less than -50 °C and a flash point of more than 250 °C and additionally especially a firing point of more than 250 °C, wherein the pour point is measured according to DIN ISO 3016, the flash point is measured according to DIN ISO 2719 and the firing point is measured according to DIN ISO 2592.

3. Use according to at least one of the preceding claims, wherein more than 95% of the residues R² comprise 18 C atoms and one double bond.

4. Use according to at least one of the preceding claims, wherein more than 80% of the residues R² comprise at least one cis-configured double bond.

5. Use according to claim 2, wherein the composition additionally comprises a firing point of more than 250 °C, according to DIN ISO 2592.

6. Use according to at least one of the preceding claims, wherein the composition additionally comprises one or more members of the following group:
• between 0.01 and 3% by weight of at least one antioxidant,
• between 0.01 and 1.0% by weight of at least one metal deactivator,
• 0.1 to 5% by weight of at least one pour point depressant,
• 0.01 to 2% by weight of at least one defoamer,
in each case relative to the ester(s).

7. Use according to claim 6, wherein the antioxidant/the antioxidants are selected from one or more members of the group comprising phenolic antioxidants, aminic antioxidants, tocopherols and gallates.

8. Use according to claim 6, wherein the metal deactivator(s) are selected from one or more members of the group comprising benzotriazoles and their derivatives, salicylaminoguanidine, toluene triazoles and their derivatives, 2-mercaptobenzothiazole, 2-mercaptobenzotriazole and salicylidene-propylenediamine and their derivatives.

9. Use according to claim 6, wherein the pour point depressant(s) are selected from one or more members of the group comprising diethyl hexyl adipates, methacrylate polymers, polyvinylacetates and their respective derivatives.

10. Use according to claim 6, wherein the defoamer(s) are selected from one or more members of the group comprising polyalkylene glycol ethers, amino alcohols and additives based on esters.

11. Use according to at least one of the preceding claims, wherein more than 70% by weight, preferably more than 85% by weight, in particular more than 95% by weight, and particularly preferably more than 98% by weight of the composition consists exclusively of esters according to one of claims 1 to 5.

12. Use according to at least one of the preceding claims, wherein
R² = stands for at least 30% acid groups with 14 to 22 C atoms comprising one or more double bonds and wherein more than 90% of the residues R² comprise 18 C atoms and one double bond.

13. Use according to at least one of the preceding claims, wherein the residues R¹ and R² are in a numerical ratio of R¹ to R² from 1:1 to 2:1.

14. Use according to at least one of the preceding claims, wherein independently of each other
R = ethyl,
R¹ = at least 50% linear saturated acid groups with 8 to 10 C atoms,
R² = at least 20% acid groups with 14 to 22 C atoms comprising one or more double bonds, wherein more than 90% of the residues R² comprise 18 C atoms and one double bond, and
R³ = 1 to at most 10%, linear saturated acid groups with 14 to 22 C atoms, and optionally
R⁴ = 0 to at most 10%, other acid groups apart from R¹, R² and optionally R³.

15. Use according to claim 1, wherein the units are selected from the group consisting of power transformers, distribution transformers, pole transformers, current transformers, voltage transformers, on-load tap changers and changeover switches.

## Revendications

1. Utilisation d'une composition comme fluide isolant diélectrique dans des groupes des technologies énergétiques électriques, dans laquelle la composition contient des ou consiste en esters de la formule générale I :
avec
R = méthyle, éthyle, propyle et/ou isopropyle ; et
R¹ = au moins 30 % de groupes acides saturés linéaires ayant 8 à 10 atomes de C ;
R² = au moins 20 % de groupes acides ayant 14 à 22 atomes de C présentant une ou plusieurs doubles liaisons, les restes R² présentant à plus de 90 % 18 atomes de C et une double liaison et le cas échéant
R³ = 0 jusqu'à au maximum 20 % de groupes acides saturés linéaires ayant 14 à 22 atomes de C, et le cas échéant
R⁴ = 0 jusqu'à au maximum 20 % d'autres groupes acides indépendamment de R¹, R² et le cas échéant R³,
les restes R¹ et R² se situant dans un rapport numérique de R¹ à R² de 1 à 1 à 5 à 1, et
les esters étant des esters mixtes.

2. Utilisation selon la revendication 1, dans laquelle la composition présente simultanément une viscosité de < 35 mm²/s à 40°C, un point d'écoulement inférieur à -50°C et un point d'inflammation supérieur à 250°C et en outre en particulier un point de combustion supérieur à 250°C, le point d'écoulement étant mesuré selon DIN ISO 3016, le point d'inflammation, selon DIN ISO 2719 et le point de combustion, selon DIN ISO 2592.

3. Utilisation selon au moins l'une des revendications précédentes, dans laquelle les restes R² présentent à plus de 95 % 18 atomes de C et une double liaison.

4. Utilisation selon au moins l'une des revendications précédentes, dans laquelle les restes R² présentent à plus de 80 % au moins une double liaison à configuration *cis.*

5. Utilisation selon la revendication 2, dans laquelle la composition présente en outre un point de combustion supérieur à 250°C selon DIN ISO 2592.

6. Utilisation selon au moins l'une des revendications précédentes, dans laquelle la composition contient en outre un ou plusieurs éléments du groupe suivant :
• 0,01 à 3 % en poids d'au moins un anti-oxydant ;
• 0,01 à 1,0 % en poids d'au moins un désactivateur de métaux ;
• 0,1 à 5 % en poids d'au moins un agent d'abaissement de point d'écoulement ;
• 0,01 à 2 % en poids d'au moins un agent anti-mousse, dans chaque cas par rapport à l'ester/aux esters.

7. Utilisation selon la revendication 6, dans laquelle l'anti-oxydant/les anti-oxydants sont choisis parmi un ou plusieurs éléments du groupe comprenant les anti-oxydants phénoliques, les anti-oxydants aminés, les tocophérols et les gallates.

8. Utilisation selon la revendication 6, dans laquelle le/les désactivateurs de métaux sont choisis parmi un ou plusieurs éléments du groupe comprenant les benzotriazoles et leurs dérivés, la salicylaminoguanidine, les toluènetriazoles et leurs dérivés, le 2-mercaptobenzothiazole, le 2-mercaptobenzotriazole et la salicylidène-propylènediamine et leurs dérivés.

9. Utilisation selon la revendication 6, dans laquelle le/les agents d'abaissement du point d'écoulement sont choisis parmi un ou plusieurs éléments du groupe comprenant les adipates de diéthylhexyle, les polymères de méthacrylate, les poly(acétates de vinyle) et leurs dérivés respectifs.

10. Utilisation selon la revendication 6, dans laquelle le/les additifs anti-mousse sont choisis parmi un ou plusieurs éléments du groupe comprenant les éthers de polyalkylèneglycol, les amino alcools et les additifs à base d'esters.

11. Utilisation selon au moins l'une des revendications précédentes, dans laquelle la composition est constituée à plus de 70 % en poids, de préférence à plus de 85 % en poids, en particulier à plus de 95 % en poids, et de manière particulièrement préférée à plus de 98 % en poids, exclusivement d'esters selon l'une des revendications 1 à 5.

12. Utilisation selon au moins l'une des revendications précédentes, dans laquelle
R² = pour au moins 30 % des groupes acides ayant 14 à 22 atomes de C présentant une ou plusieurs doubles liaisons et les restes R² présentant, à plus de 90 %, 18 atomes de C et une double liaison.

13. Utilisation selon au moins l'une des revendications précédentes, dans laquelle les restes R¹ et R² se trouvent dans un rapport numérique de R¹ à R² de 1 à 1 à 2 à 1.

14. Utilisation selon au moins l'une des revendications précédentes ayant indépendamment les uns des autres
R = éthyle,
R¹ = au moins 50 % de groupes acides saturés linéaires ayant 8 à 10 atomes de C ;
R² = au moins 20 % de groupes acides ayant 14 à 22 atomes de C présentant une ou plusieurs doubles liaisons, les restes R² présentant à plus de 90 %, 18 atomes de C et une double liaison ; et
R³ 1 jusqu'à au maximum 10 % de groupes acides saturés linéaires ayant 14 à 22 atomes de C, et le cas échéant
R⁴ 0 jusqu'à au maximum 10 % d'autres groupes acides indépendamment de R¹, R² et le cas échéant R³.

15. Utilisation selon la revendication 1, dans laquelle les groupes sont des transformateurs de puissance, des transformateurs de distribution, des transformateurs de pylône, des convertisseurs de courant et de tension ainsi que des changeurs de prises en charge ou des inverseurs.
